# EUROPÄISCHE PATENTSCHRIFT

(11) **EP 1 071 831 B1**
(45) Veröffentlichungstag und Bekanntmachung des Hinweises auf die Patenterteilung: **29.09.2004**
(21) Anmeldenummer: 00904850.5
(22) Anmeldetag: 08.02.2000
(51) Int. Cl.: C22C 47/20

(54) **VERFAHREN ZUR HERSTELLUNG VON FASERVERSTÄRKTEN METALLISCHEN BAUTEILEN**
METHOD FOR PRODUCING FIBRE REINFORCED METALLIC COMPONENTS
PROCEDE DE FABRICATION DE COMPOSANTS METALLIQUES RENFORCES PAR DES FIBRES

(30) Priorität: 09.02.1999 DE 19905100
(43) Veröffentlichungstag der Anmeldung: 31.01.2001
(73) Patentinhaber: MTU Aero Engines GmbH, 80995 München (DE)
(72) Erfinder: KOPPERGER, Bertram, D-85241 Hebertshausen (DE); BUCHBERGER, Michael, D-71120 Grafenau (DE); SAGEL, Alexander, D-73207 Blochingen (DE); Rossmann, Axel, D-85757 Karlsfeld (DE)
(74) Vertreter: Lindner-Vogt, Karin, Dipl.-Phys.
(86) Internationale Anmeldenummer: PCT/DE2000/000246
(87) Internationale Veröffentlichungsnummer: WO 2000/047792

(56) Entgegenhaltungen:
- EP-A- 0 581 635
- EP-A- 0 648 593
- DE-A- 2 939 225
- DE-C- 4 324 755
- US-A- 3 538 593
- US-A- 3 748 721

## Beschreibung

Die Erfindung betrifft ein Verfahren zur Herstellung von faserverstärkten metallischen Bauteilen mit komplexer, räumlicher Geometrie, gemäß dem Oberbegriff des Patentanspruches 1.

Die außergewöhnlichen Festigkeitseigenschaften von SiC-Fasern sind bekannt. Diese in Verbindung mit deren thermischer Belastbarkeit prädestinieren die keramischen SiC-Fasern als Verstärkungselemente für metallische Werkstoffe. Im Hinblick auf eine innige, lastübertragende Verbindung zwischen der keramischen Faser und der metallischen Matrix muss die Faser vorab mit einer festhaftenden Oberflächenbeschichtung aus einem Metall versehen werden, welches mit dem Bauteilwerkstoff identisch oder zumindest "verwandt" ist, im Hinblick auf die anschließende Diffusionsverbindung / - verschweissung. Die Faserbeschichtung erfolgt meist nach dem PVD-Verfahren, speziell durch Magnetron-Sputtern. Die letztlich entstehenden, faserverstärkten Metallbauteile werden auch als "MMC's" (Metal Matrix Composites) bezeichnet. SiC-Fasern werden als Lang- bzw. "Endlosfasern" mit Längen bis etwa 40 km hergestellt, wobei in der konstruktiven Praxis meist Bruchstücke/Abschnitte von beispielsweise 150 m Länge verarbeitet werden. Ein bevorzugter Faserdurchmesser liegt bei etwa 100 µm. Ein gewisser Nachteil der steifen SiC-Faser ist ihre Knickempfindlichkeit, weshalb sie nur mit relativ großen Radien gebogen werden darf. Der Mindestbiegeradius für besagte 100 µm - Fasern liegt bei etwa 2,5 cm. Durch die große Faserlänge ist es möglich, diese vorteilhaft in Wickeltechnik auf zu verstärkende Bauteile aufzubringen, natürlich unter Beachtung des faserspezifischen Mindestbiegeradius. Als konkrete Anwendungsfälle werden bis dato hauptsächlich geometrisch relativ einfache Rotorelemente genannt, z.B. in Form von rotationssymmetrischen Wellen, Scheiben und Ringen bzw. Kombinationen aus diesen Elementen. Die Herstellung soll meist in der Weise erfolgen, dass metallische Träger mit einer zumindest weitgehend der Endform entsprechenden Kontur mit einer metallbeschichteten SiC-Langfaser bewickelt, die Faserwicklungen metallisch abgedeckt, und die so vorgefertigte Einheit in Vakuum durch Druck- und Temperatureinwirkung stoffschlüssig monolithisiert, d.h. konsolidiert werden, letzteres bevorzugt im "HIP"-Verfahren (Hot Isostatic Pressing). Als Abdeckung für die Fasern kommen neben konturierten Bauteilen, wie Deckeln, Hülsen, Rohren, Scheiben etc., auch flexible bzw. schüttfähige Elemente, wie Folien, Drähte, Pulver usw., in Frage. Aufgrund des günstigen Festigkeits-/Gewichtsverhältnisses nehmen Titan und dessen Legierungen eine bevorzugte Stellung unter den zu verstärkenden Metallen ein.
Siehe hierzu beispielsweise die DE-PS 43 24 755.
Für höhere Einsatztemperaturen bieten sich Metalle wie Nickel und Kobalt als Matrixwerkstoffe an. Aufgrund der hohen Festigkeit der SiC-Faser sowie aufgrund ihrer relativ geringen Dichte (ca. 3,9 g/cm³) lassen sich mit SiC faserverstärkte Bauteile praktisch immer leichter bauen als entsprechende Bauteile, welche nur aus Metall bestehen. Dies wiederum prädestiniert "MMC's" mit SiC-Verstärkung für den Einsatz in hochtourigen Rotoren aller Art. Der derzeit erzielbare Faseranteil im Verstärkungsbereich liegt bei etwa 40 Vol.-%.

Bis dato nicht zufriedenstellend gelöst ist das Problem der Herstellung von MMC-Bauteilen mit SiC-Faserverstärkung in komplexen, dreidimensionalen Geometrien, z.B. in Form von Triebwerksschaufeln. Einerseits lassen sich räumlich komplex geformte Metallträger - als Bauteilvorstufe - praktisch nicht definiert mit den "widerborstigen" SiC-Fasern belegen, schon gar nicht in der bevorzugten Wickeltechnik. Andererseits lassen sich konsolidierte SiC-Fasern, deren metallische Oberflächen bereits stoffschlüssige Verbindungen aufgebaut haben, de facto nicht mehr bleibend verformen, es sei denn unter Faserbruch / - zerstörung.

Hiervon ausgehend besteht die Aufgabe cer Erfindung darin, ein Verfahren zur Herstellung von SiC-faserverstärkten metallischen Bauteilen anzugeben, welches speziell bei komplexeren, dreidimensionalen Geometrien die Erzeugung von definierten Faserverstärkungen auf reproduzierbare und okonomische Weise ermöglicht und somit die Anwendung der MMC-Technik auf komplex geformte Bauteile erstmalig wirklich sinnvoll macht.
Diese Aufgabe wird durch die im Patentanspruch 1 gekennzeichneten Verfahrensschritte A bis C gelöst, in Verbindung mit den gattungsbildenden Merkmalen in dessen Oberbegriff.

Das Prinzip der Erfindung liegt darin, dass die Faserverstärkung auf ein metallisches Profilstück mit einfacher Geometrie aufgebracht und mittels eines metallischen Gegenstücks gehalten wird, dass die Einheit aus Profilstück, Fasern und Gegenstück mit noch "losen" Fasern plastisch in die komplexe Endgestalt umgeformt und erst dann zu einem monolithischen Teil konsolidiert wird. Die Schritte der plastischen Umformung und der Konsolidierung laufen zumindest weitgehend separat nacheinander in der selben Vorrichtung / innerhalb der selben Formwerkzeuge ab, wobei die Verfahrensparameter Druck, Temperatur und Zeit entsprechend gesteuert werden. Nach der Konsolidierung wird in der Regel noch kein fertiges Bauteil vorliegen, so dass sich weitere Fertigungsschritte, z.B. spanabhebender bzw. fügetechnischer Art, anschließen.

In den Unteransprüchen sind vorteilhafte Ausgestaltungen des Verfahrens nach dem Hauptanspruch gekennzeichnet.

Die Erfindung wird anschließend anhand der Zeichnungen noch näher erläutert. Dabei zeigen in vereinfachter, eher schematischer Darstellung:
- Figur 1: einen Querschnitt durch ein faserbelegtes Profilstück mit Gegenstück,
- Figur 2: einen Schnitt durch zwei Formwerkzeuge mit einer noch zu verformenden Einheit,
- Figur 3: ein Diagramm mit dem zeitlichen Druck- und Temperaturverlauf bei der Umformung und Konsolidierung sowie einen mit Figur 2 vergleichbaren Schnitt mit einem umgeformten und konsolidierten Teil,
- Figur 4: einen drehbaren Träger mit mehreren, faserbewickelten Profilstücken,
- Figur 5: zwei konsolidierte, zu einem hohlen Schaufelblatt zu verbindende Teile, und
- Figur 6: das aus den Teilen gemäß Figur 5 gefügte Schaufelblatt.

Das geometrisch einfache, metallische Profilstück 1 in Figur 1 wird von einem U-Profil mit ebener Grundfläche und mit niedrigen, vertikalen Schenkeln gebildet. Es ist bereits mit metallbeschichteten SiC-Fasern 4 - genauer gesagt mit Stücken von einer oder wenigen SiC-Langfasern - belegt und soll mittels des deckelartigen, metallischen Gegenstücks 7 "verschlossen" werden, wozu letzteres z.B. durch Punktschweissung auf den Schenkeln des Profilstücks 1 fixiert wird. Das Gegenstück 7 soll die SiC-Fasern 4 möglichst zwangsfrei in ihrer Sollage halten, so dass die metallischen Faseroberflächen noch mit geringer Reibung relativ zueinander und relativ zu angrenzenden Profilflächen längsverschiebbar bleiben, was für die spätere Umformung wichtig ist. Die Hohlräume zwischen den Fasern können - zumindest teilweise - mit Metallpulver befüllt werden (nicht dargestellt), wodurch die spätere Konsolidierung ggf. erleichtert und verbessert wird.

Figur 2 zeigt eine noch ebene Einheit 10 aus Profilstück 2, SiC-Fasern 5 und Gegenstück 8, welche zwischen zwei Formwerkzeuge 12,13 mit gleichartig konvex/konkav gekrümmten Kontaktflächen eingelegt ist. Die Formwerkzeuge 12,13 gehören zu einer - nicht dargestellten - Heißpresse, deren Arbeitsraum evakuierbar und aufheizbar ist (Zeichen "T" für Temperatur). Die Pfeile oberhalb und unterhalb der Formwerkzeuge 12,13 einschließlich der Zeichen "p" symbolisieren den Pressdruck, wobei mindestens ein Formwerkzeug in Pfeilrichtung - und umgekehrt - bewegbar ausgeführt ist. Die hier der Übersichtlichkeit wegen einfach gekrümmt dargestellten Kontaktflächen der Formwerkzeuge 12,13 werden in der Realität meist komplexere, dreidimensionale Formen aufweisen, wie sie beispielsweise bei Gasturbinentriebwerksschaufeln erforderlich sind.

Figur 3 zeigt links ein Diagramm mit den Verläufen von Druck (p) und Temperatur (T) über der Zeit für die beiden Verfahrensschritte "Umformen" und "Konsolidierung", welche in der selben Vorrichtung zeitlich nacheinander vollzogen werden. Die Kurven von Druck und Temperatur verlaufen tendenziell gleichförmig, was nicht immer so sein muss.

Ausgehend von dem in Fig. 2 erkennbaren Zustand mit noch geöffneten Formwerkzeugen 12,13 sowie nach Erreichen einer Werkzeug- und Werkstücktemperatur, bei der die Metallteile der Einheit 10 problemlos plastisch verformbar sind, werden die Formwerkzeuge 12,13 mit definiertem Druck / definierter Kraft aufeinander zu bewegt, bis die Einheit 10 vollständig plastisch umgeformt ist, d.h. vollflächig an den Kontaktflächen der Formwerkzeuge 12,13 anliegt. Während dieses Verformungsvorganges dürfen die metallbeschichteten SiC-Fasern 5 noch nicht miteinander bzw. mit den angrenzenden Teilen 2,8 verkleben / verschweissen, weil die sich dann ergebenden, hohen Scherspannungen die Verformung behindern bzw. zu Faserbruch führen würden. Deshalb dürfen Druck p und Temperatur T hier noch nicht zu hoch sein. Im p-T-Zeit-Diagramm ist dieser Umformschritt in Gestalt der beiden kleinen, unteren Plateaus zu erkennen.

Nach Beendigung der plastischen Umformung, d.h. nachdem das bewegliche Formwerkzeug bei unverändertem Druck zum Stillstand gekommen ist, werden der Druck und die Temperatur weiter erhöht, um den Verfahrensschritt der Konsolidierung einzuleiten, bei welchem unter weiterer Strukturverdichtung durch Diffusionsverbindung / - verschweissung der inneren Metalloberflächen ein monolithisches, weitestgehend "hohlraumfreies" Teil mit lasttragend integrierter Faserverstärkung entsteht. Dieser Zustand mit dem endverdichteten, konsolidierten Teil 11 ist in Figur 3 rechts wiedergegeben. Im Druck-Temperatur-Zeit-Diagramm entspricht die Konsolidierung den beiden oberen, breiten Plateaus.
Es kann möglicherweise ausreichen, für den Übergang von der plastischen Umformung zur Konsolidierung nur einen der Parameter p, T zu erhöhen. Hierzu sind experimentielle Untersuchungen sicher unumgänglich.
Es leuchtet ein, daß das Teil 11 nach Entnahme aus den Formwerkzeugen 12,13 in aller Regel noch kein fertiges Bauteil darstellt.

Figur 4 zeigt eine besonders ökonomische Methode, um mehrere Profilstücke 3 simultan mit einer Faserbelegung zu versehen. Dies setzt allerdings eine - im Ausgangszustand - unidirektionale Faserorientierung voraus. Der "Trick" besteht darin, mehrere Profilstücke 3 am Umfang eines radförmigen, drehbaren Trägers 14 so anzuordnen, dass die Soll-Faserrichtung jedes Profilstücks 3 tangential verläuft. Die Profilstücke 3 können hierbei ebenflächig oder - relativ einfach - gekrümmt sein. Durch Drehung des Trägers 14 und Bewicklung mit mindestens einer langen, tangential zugeführten SiC-Faser 6 wird nach einer bestimmten Umdrehungszahl und einer gesteuerten seitlichen Verschiebung der Faserzufuhr, d.h. einer schraubenlinienförmigen Bewicklung in ggf. mehreren Lagen, die gewünschte Belegung erreicht. Dann werden die metallischen Gegenstücke 9 aufgebracht und fixiert, so dass die SiC-Fasern festgehalten sind. Dieser Zustand - bei stehendem Träger 14 - ist in Figur 4 wiedergegeben (der Rotationspfeil um die Trägerachse ist deshalb nur gestrichelt). Jetzt können die freistehenden Faserstränge zwischen den Profilstücken 3 durchtrennt und bis an die Bauteilenden zurückgeschnitten werden, so daß die Einheiten aus Profilstücken, Fasern und Gegenstücken separat vom Träger 14 abnehmbar sind. Danach wird jede Einheit, wie bereits erläutert, plastisch umgeformt und konsolidiert.

Es ist auch denkbar, die Formwerkzeuge aus Figur 2 und 3 so auszuführen, dass mehrere, vorgefertigte Einheiten - jeweils bestehend aus Profilstück, Fasern und Gegenstück - zusammen plastisch umgeformt, konsolidiert und eventuell auch miteinander verbunden werden, wobei die Einheiten nebeneinander/hintereinander und/oder aufeinander zwischen den Formwerkzeugen angeordnet werden.

Die Figuren 5 und 6 betreffen speziell die Herstellung von hohlen Titanschaufeln für Gasturbinen in Axialbauweise.

Figur 5 zeigt zwei separate, bereits umgeformte und konsolidierte Teile 11,15 aus Titan bzw. Titanlegierung mit integrierter SiC-Faserverstärkung. Die Faserorientierung und -belegung ist den späteren Betriebsbedingungen angepasst, wobei die Faserrichtung unidirektional oder mehrfach orientiert sein kann. Bei Laufschaufeln verlaufen die Fasern vorwiegend in Richtung der Fliehkraft, d.h. radial, bei Leitschaufeln können andere sowie mehrfache Faserorientierungen vorteilhaft sein, beispielsweise, um Schwingungsformen gezielt entgegenzuwirken. Die plattenförmigen Teile 11, 15 sind verschieden stark gekrümmt, um nach dem Fügen ein hohles Strömungsprofil zu bilden.

Das Bezugszeichen R mit Pfeil weist darauf hin, dass die Krümmung im einfachsten Fall einer Kreisbogenlinie folgen kann. Je nach den strömungstechnischen Anforderungen sind aber weitgehend beliebige, räumliche Krümmungsverläufe realisierbar. Die Teile 11 und 15 weisen metallische Oberflächen auf, welche sich auf verschiedene Weise stoffschlüssig verbinden lassen, insbesondere durch Schweissen und Löten. Für Titan und dessen Legierungen gibt es inzwischen Lote und Lötverfahren, die Verbindungen ermöglichen, welche festigkeitsmäßig dem Bauteilwerkstoff ebenbürtig sind.

Figur 6 zeigt in diesem Sinne ein hohles Schaufelblatt 16, das durch Löten aus den beiden Teilen 11 und 15 gefügt ist. Die Lötstellen liegen im Bereich der Schaufeleinund der Schaufelaustrittskante und sind mit 17 und 18 bezeichnet. Eine Schaufellängsachse, vorzugsweise die durch die Profilschwerpunkte verlaufende Stapelachse, ist als vertikaler Pfeil Z erkennbar. In einer das Schaufelblatt 16 verwendenden Gasturbine verläuft die Achse Z zumindest überwiegend radial, ausgehend von der Längsmittelachse der Gasturbine, welche auch ein Flugtriebwerk sein kann. Dem Fachmann ist klar, dass das dargestellte Schaufelblatt 16 noch nicht einbaufertig ist. Es fehlen Anschluss- und Funktionselemente, wie z.B. ein Schaufelfuß mit oder ohne Plattform, ein inneres und äusseres Deckbandsegment im Falle einer Leitschaufel, eine verschleißfeste Schaufelspitze usw. Diese Elemente bestehen ganz oder teilweise aus einem vergleichbaren Metall, Insbesondere einer Titanlegierung, und können keramische Fasern und/oder Partikel enthalten. Die Element können aus verschiedenen Legierungen bestehen. welche den lokalen Betriebsverhältnissen bestmöglich angepasst sind. Hierbei spielen Katerien wie Titanfeuerresistenz, Verschleißfestigkeit usw. eine Rolle. Die stoffschlussige Integration erfolgt bevorzugt auch durch Löten.

Dieses Hohlschaufelkonzept ist natürlich auch auf andere, faserverstärkte Metalle anwendbar, z.B. auf Basis von Eisen, Nickel oder Kobalt (Fe, Ni, Co).

## Patentansprüche

1. Verfahren zur Herstellung von faserverstärkten metallischen Bauteilen mit komplexer, räumlicher Geometrie, bei dem metallbeschichtete SiC-Faserabschnitte - hier SiC-Fasern genannt - durch Druckeinwirkung bei hoher Temperatur in Vakuum miteinander sowie mit dem Bauteilmetall stoffschlüssig verbunden werden, mit folgenden Verfahrensschritten:
A) Auf ein metallisches Profilstück (1;2;3) mit einfacher Geometrie werden metallbeschichtete SiC-Fasern (4;5;6) in gewünschter Anzahl, Verteilung und Orientierung aufgebracht und zwischen dem Profilstück (1;2;3) und einen metallischen Gegenstück (7;8;9) zwangsfrei gehalten, worauf das Gegenstück (7; 8; 9) auf dem Profilstück (1; 2; 3) fixiert wird,
B) die Einheit (10) aus Profilstück (1; 2; 3), Fasern (4; 5; 6) und Gegenstück (7; 8; 9) wird zwischen Formwerkzeugen (12,13) unter Druck bei erhöhter Temperatur in Vakuum plastisch bis zum Erreichen der gewünschten, komplexen Geometrie umgeformt, wobei noch keine nennenswerte, stoffschlüssige Verbindung der Fasern (4; 5; 6) untereinander sowie der Fasern mit dem Metall des Profilstücks (1; 2; 3) und des Gegenstücks (7; 8; 9) entsteht
C) durch Erhöhung des Druckes und/oder der Temperatur wird die umgeformte Einheit (10) zwischen den Formwerkzeugen (12,13) weiter verdichtet und durch metallischen Stoffschluss (Diffusionsschweissen) monolithisch konsolidiert und das so hergestellte Bauteil (11; 15) abgekühlt und aus den Formwerkzeugen (12, 13) entnommen und gegebenenfalls mit anderen, gegebenenfalls ebenso hergestellten Bauteilen (11; 15) stoffschlüssig verbunden wird.

2. Verfahren nach Anspruch 1, **dadurch gekennzeichnet, dass** als Beschichtungsmetall für die SiC-Fasern und als Bauteilmetall Titan (Ti) und/oder mindestens eine Legierung auf Titanbasis zur Anwendung kommt/kommen.

3. Verfahren nach Anspruch 1, **dadurch gekennzeichnet, dass** als Beschichtungsmetall für die SiC-Fasern und als Bauteilmetall eines der Elemente Nickel (Ni), Kobalt (Co) und Eisen (Fe) und/oder mindestens eine Legierung auf Basis eines dieser Elemente zur Anwendung kommt/kommen.

4. Verfahren nach einem der Ansprüche 1 bis 3, **dadurch gekennzeichnet, dass** als metallisches Profilstück (1,2,3) ein ebener oder einfach gekrümmter Abschnitt eines Halbzeugs verwendet wird, beispielsweise eines Bleches, eines U-Profils usw..

5. Verfahren nach Anspruch 2 oder 4, **dadurch gekennzeichnet, dass** der Schritt der plastischen Umformung bei einer Temperatur von ungefähr 800 °C erfolgt, der Schritt der Konsolidierung bei einer Temperatur von ungefähr 950 °C.

6. Verfahren nach einem oder mehreren der Ansprüche 1 bis 5, **dadurch gekennzeichnet, dass** das Gegenstück (7,8,9) durch Punktschweissen auf dem Profilstück (1,2,3) fixiert wird.

7. Verfahren nach einem oder mehreren der Ansprüche 1 bis 6, **dadurch gekennzeichnet, dass** mehrere metallische Profilstücke (3) am Umfang eines radförmigen Trägers (14) angeordnet und hinsichtlich ihrer vorgesehenen Faserorientierung tangential ausgerichtet werden,
dass die Profilstücke (3) unter Drehung des Trägers (14) mit mindestens einer langen SiC-Faser (6) gemeinsam bewickelt werden, bis eine vorgegebene Faserzahl je Bauteil erreicht ist,
dass auf jedem Profilstück (3) ein deckelartiges Gegenstück (9) unter lokaler Abdeckung der Faserwicklungen fixiert wird,
dass die die Profilstücke (3) verbindenden, offenen Faserstränge im Bereich der Profilstückenden durchtrennt und entfernt werden, und
dass die somit separierten Einheiten, jeweils bestehend aus Profilstück, Fasern und Gegenstück (3,6,9), vom Träger (14) abgenommen und in weiteren Schritten plastisch umgeformt und konsolidiert werden.

8. Verfahren nach einem oder mehreren der Ansprüche 1 bis 7, **dadurch gekennzeichnet, dass** mehrere Einheiten, jeweils bestehend aus Profilstück, SiC-Fasern und Gegenstück, zusammen zwischen Formwerkzeugen plastisch umgeformt, konsolidiert und ggf. miteinander durch metallischen Stoffschluss verbunden werden, wobei die Einheiten nebeneinander/hintereinander und/oder aufeinander zwischen den Formwerkzeugen angeordnet werden.

9. Verfahren nach einem oder mehreren der Ansprüche 1 bis 8, **dadurch gekennzeichnet, dass** mindestens zwei plastisch umgeformte und konsolidierte Teile (11,15) mit gleicher oder unterschiedlicher Geometrie stoffschlüssig zu einem hohlen Bauteil (16) verbunden werden, vorzugsweise durch Löten und/oder Schweissen.

10. Verfahren nach Anspruch 9, **dadurch gekennzeichnet, dass** zwei konsolidierte, plattenförmige Teile (11,15), insbesondere Teile mit Titan (Ti) als Basismetall, mit unterschiedlicher Plattenkrümmung zu einem hohlen Schaufelblatt (16) verbunden werden, insbesondere durch Löten (17,18).

11. Verfahren nach Anspruch 10, **dadurch gekennzeichnet, dass** zwei plattenförmige Teile (11,15) mit -quer zur späteren Schaufellängsachse (Z) - jeweils kreisbogenförmiger Krümmung verbunden werden.

12. Verfahren nach Anspruch 10 oder 11, **dadurch gekennzeichnet, dass** mit dem hohlen Schaufelblatt (16) weitere Teile, wie z.B. ein Schaufelfuß, eine Plattform, ein oder zwei Deckbandsegmente bzw. eine Blattspitze, verbunden werden, wobei für die Teile unterschiedliche Legierungen mit speziellen Eigenschaften, wie Abrasionsbeständigkeit, Titanfeuer-Resistenz, Ermüdungsfestigkeit usw., verwendet werden können, und wobei die für das Schaufelblatt (16) und die für die weiteren Teile (Schaufelfuß etc.) erforderlichen Fügevorgänge gleichzeitig oder nacheinander ausführbar sind.

## Claims

1. A process for the fabrication of fibre-reinforced metal components with complex spatial geometry in which metal-coated SiC fibre sections - referred to here as SiC fibres - are bonded to each other and to the component metal by pressure imparted at high temperature in a vacuum and having the following process steps:
A) metal-coated SiC fibres (4, 5, 6) in the desired quantity, distribution and orientation are applied to a metal sectional part (1, 2, 3) with simple geometry and held freely between the sectional part (1, 2, 3) and a metal counterpart (7, 8, 9), the counterpart (7, 8, 9) then being fixed to the sectional part (1, 2, 3),
B) the unit (10) consisting of the sectional part (1, 2, 3), the fibres (4, 5, 6) and the counterpart (7, 8, 9) is formed plastically between form tools (12, 13) under pressure at high temperature in a vacuum until it achieves the desired complex geometry, no significant bonding together of the fibres (4, 5, 6) or bonding of the fibres to the metal of the sectional part (1, 2, 3) or the counterpart (7, 8, 9) yet having taken place at this point,
C) the formed unit (10) is further compressed between the forming tools (12, 13) by increasing the pressure and/or the temperature and monolithically consolidated by means of metal bonding (diffusion welding) and the component (11, 15) fabricated in this manner is cooled and removed from the forming tools (12, 13) and where appropriate bonded to other components (11, 15), where appropriate also fabricated in the same manner

2. A process in accordance with claim 1,
**characterised in that**
titanium (Ti) and/or at least a titanium-based alloy is used as the coating metal for the SiC fibres and as the component metal.

3. A process in accordance with claim 1,
**characterised in that**
either nickel (Ni), cobalt (Co) or iron (Fe) and/or at least an alloy based on one of these elements is used as the coating, metal for the SiC fibres and as the component metal.

4. A process in accordance with one of claims 1 to 3,
**characterised in that**
a flat or simply curved section of a semi-finished product, for example a plate, a U-shaped section, etc., is used as the meta! sectional part (1, 2, 3 ).

5. A process in accordance with claim 2 or 4,
**characterised in that**
the plastic forming step takes place at a temperature of approximately 800°C and the consolidation step at a temperature of approximately 950°C.

6. A process in accordance with one or more of claims 1 to 5,
**characterised in that**
the counterpart (7, 8, 9) is fixed to the sectional part (1, 2, 3) by means of spot welding.

7. A process in accordance with one or more of claims 1 to 6,
**characterised in that**
several metal sectional parts (3) are positioned around the periphery of a wheel-shaped carrier (14) and oriented tangentially in terms of their planned fibre orientation,
the sectional parts (3) are wound together with at least one long SiC fibre (6) by turning the carrier (14) until a predetermined number of fibres per component is achieved,
a cover-like counterpart (9) is fixed to each sectional part (3) covering the fibre windings locally,
the open fibre strands connecting the sectional parts (3) are separated and removed in the area of the ends of the sectional parts, and
thus separated, the units which each consist of a sectional part, fibres and a counterpart (3, 6, 9) are removed from the carrier (14) and then plastically formed and consolidated in further steps.

8. A process in accordance with one or more of claims 1 to 7,
**characterised in that**
several units, each consisting of a sectional part, SiC fibres and a counterpart, are plastically formed together between forming tools, consolidated and where appropriate connected together by metal bonding, the units being positioned side-by-side/one behind the other and/or one on top of the other between the forming tools.

9. A process in accordance with one of claims 1 to 8,
**characterised in that**
at least two plastically formed and consolidated parts (11, 15) with identical or different geometry are bonded together to form a hollow component (16), in particular by soldering and/or welding.

10. A process in accordance with claim 9,
**characterised in that**
two consolidated, plate-shaped parts (11, 15), in particular parts having titanium (Ti) as the base metal, with different plate curvature are connected to form a hollow blade (16), in particular by means of soldering (17, 18).

11. A process in accordance with claim 10,
**characterised in that**
two plate-shaped parts (11, 15) curved in the shape of an arc of a circle at right angles to the subsequent longitudinal blade axis (Z) ― are connected.

12. A process in accordance with claim 10 or 11,
**characterised in that**
further parts such as a blade footing, a platform, one or two shroud segments or a blade tip, for example, are connected to the hollow blade (16), it being possible to use different alloys with special properties such as abrasion resistance, titanium fire resistance, fatigue resistance, etc. for the parts and the joining process required for the blade (16) and for the further parts (blade footing, etc.) may be carried out simultaneously or successively.

## Revendications

1. Procédé de fabrication de pièces de structure métalliques renforcées par des fibres, pièces de structure ayant une géométrie spatiale complexe, procédé dans lequel des parties de fibres de carbure de silicium (SiC) recouvertes de métal - appelées ici fibres de carbure de silicium (SiC) -, sous l'effet de la pression, à une température élevée sous vide, sont assemblées les unes aux autres ainsi qu'au métal de la pièce de structure, par continuité de matière, ce procédé comprenant les étapes suivantes :
A) des fibres de carbure de silicium (SiC) (4, 5, 6) recouvertes de métal sont appliquées, suivant une quantité, une répartition et une orientation souhaitées, sur une pièce profilée métallique (1, 2, 3) ayant une géométrie simple, et maintenues sans entrave entre la pièce profilée (1, 2, 3) et un pendant métallique (7, 8, 9), à la suite de quoi le pendant (7, 8, 9) est fixé sur la pièce profilée (1, 2, 3),
B) l'ensemble (10) composé de la pièce profilée (1, 2, 3), de fibres (4, 5, 6) et du pendant (7, 8, 9) est déformé plastiquement entre des outils de formage (12, 13), sous pression, à une température élevée sous vide, jusqu' à l'obtention de la géométrie complexe souhaitée, où il ne se produit encore aucun assemblage notable, par continuité de matière, des fibres (4, 5, 6) entre elles ainsi que des fibres avec le métal de la pièce profilée (1, 2, 3) et le pendant (7, 8, 9),
C) sous l'effet de l'augmentation de la pression et/ou de la température, l'ensemble déformé (10) est encore comprimé entre les outils de formage (12, 13) et consolidé de façon monolithique, par liaison métallique obtenue par continuité de matière (soudage par diffusion), et la pièce de structure (11, 15) ainsi produite est refroidie et retirée des outils de formage (12, 13) et, le cas échéant, assemblée, par continuité de matière, à d'autres pièces de structure (11, 15) le cas échéant également produites.

2. Procédé selon la revendication 1, **caractérisé en ce que** l'on utilise, comme métal de revêtement pour les fibres de carbure de silicium (SiC) et comme métal de pièce de structure, du titane (Ti) et/ou au moins un alliage à base de titane.

3. Procédé selon la revendication 1, **caractérisé en ce que** l'on utilise, comme métal de revêtement pour les fibres de carbure de silicium (SiC) et comme métal de pièce de structure, l'un des éléments tels que du nickel (Ni), du cobalt (Co) et du fer (Fe) et/ou au moins un alliage à base de l'un de ces éléments.

4. Procédé selon l'une quelconque des revendications 1 à 3, **caractérisé en ce que** l'on utilise, comme pièce profilée métallique (1, 2, 3), une partie plane ou simplement recourbée d'un demi-produit, par exemple d'une tôle, d'un profilé en U, etc.

5. Procédé selon la revendication 2 ou 4, **caractérisé en ce que** l'étape de la déformation plastique a lieu à une température à peu prés égale à 800°C, l'étape de la consolidation ayant lieu à une température à peu près égale à 950°C.

6. Procédé selon l'une quelconque ou plusieurs des revendications 1 à 5, **caractérisé en ce que** le pendant (7, 8, 9) est fixé sur la pièce profilée (1, 2, 3) par soudage par points.

7. Procédé selon l'une quelconque ou plusieurs des revendications 1 à 6, **caractérisé en ce que** plusieurs pièces profilées métalliques (3) sont disposées au niveau de la circonférence d'un support (14) en forme de roue et alignées de façon tangentielle concernant leur orientation de fibres prévue,
- **en ce que** les pièces profilées (3), sous l'effet de la rotation du support (14), sont enroulées ensemble, par au moins une fibre longue (6) de carbure de silicium (SIC), jusqu'à ce que l'on obtienne un nombre prédéterminé de fibres pour chaque pièce de structure,
- **en ce que**, sur chaque pièce profilée (3), on fixe un pendant (9), sous forme de couvercle, en formant un recouvrement local des enroulements de fibres,
- **en ce que** les faisceaux de fibres ouverts assemblant les pièces profilées (3) sont séparés et supprimés dans la zone des extrémités des pièces profilées, et
- **en ce que** les ensembles ainsi séparés, se composant à chaque fois de la pièce profilée, de fibres et du pendant (7, 8, 9), sont retirés du support (14) et, au cours d'étapes ultérieures, déformés plastiquement et consolidés.

8. Procédé selon l'une quelconque ou plusieurs des revendications 1 à 7, **caractérisé en ce que** plusieurs ensembles, se composant à chaque fois d'une pièce profilée, de fibres de carbure de silicium (SiC) et d'un pendant, sont déformés plastiquement et consolidés, ensemble, entre des outils de formage et, le cas échéant, assemblés entre eux par une liaison métallique obtenue par continuité de matière, où les ensembles sont disposés entre les outils de formage en étant placés les uns à côté des autres / les uns derrière les autres et/ou les uns sur les autres.

9. Procédé selon l'une quelconque ou plusieurs des revendications 1 à 8, **caractérisé en ce qu'**au moins deux pièces de structure (11, 15) plastiquement déformées et consolidées, ayant une géométrie identique ou différente, sont assemblées pour former, par une liaison obtenue par continuité de matière, une pièce de structure creuse (16) réalisée de préférence par brasage et/ou par soudage.

10. Procédé selon la revendication 9, **caractérisé en ce que** deux pièces de structure (11, 15) consolidées, en forme de plaque, en particulier des pièces de structure en titane (Ti) servant de métal de base, ces pièces de structure ayant une courbure de plaque différente sont assemblées pour former une aube creuse (16) réalisée en particulier par des points de brasage (17, 18).

11. Procédé selon la revendication 10, **caractérisé en ce que** deux pièces de structure (11, 15) en forme de plaque sont assemblées en comportant respectivement une courbure en forme d'arc de cercle s'étendant de façon transversale par rapport à l'axe longitudinal ultérieur (Z) de l'aube.

12. Procédé selon la revendication 10 ou 11, **caractérisé en ce que** d'autres pièces de structure, comme par exemple une emplanture d'aube, une plate-forme, un ou deux segments d'anneaux de renfort ou une extrémité d'aube, sent assemblées à l'aube creuse (16) où, pour les pièces de structure, on peut utiliser différents alliages ayant des propriétés spécifiques, comme la résistance à l'abrasion, la résistance au feu du titane, la résistance à la fatigue, etc., et où les processus d'assemblage nécessaires pour l'aube (16) et pour les autres pièces de structure (emplanture de l'aube, etc.) peuvent être réalisés simultanément ou successivement.
